# EUROPÄISCHE PATENTSCHRIFT

(11) **EP 4 355 471 B1**
(45) Veröffentlichungstag und Bekanntmachung des Hinweises auf die Patenterteilung: **05.11.2025**
(21) Anmeldenummer: 22732958.8
(22) Anmeldetag: 02.06.2022
(51) Int. Cl.: C21B 13/00

(54) **VERFAHREN ZUM BEHANDELN VON EISENSCHWAMM UND EISENSCHWAMM**
METHOD OF TREATMENT OF SPONGE IRON AND SPONGE IRON
PROCÉDÉ DE TRAITEMENT DE L'ÉPONGE DE FER ET ÉPONGE DE FER

(30) Priorität: 18.06.2021 DE 102021115807
(43) Veröffentlichungstag der Anmeldung: 24.04.2024
(73) Patentinhaber: ThyssenKrupp Steel Europe AG, 47166 Duisburg (DE)
(72) Erfinder: SAHIN, Cem, 47057 Duisburg (DE); SCHUBERT, Daniel, 47057 Duisburg (DE); LISCHKE, Falco, 47906 Kempen (DE); BAUR, Thomas, 47057 Duisburg (DE)
(74) Vertreter: ThyssenKrupp Steel Europe AG
(86) Internationale Anmeldenummer: PCT/EP2022/065052
(87) Internationale Veröffentlichungsnummer: WO 2022/263189

(56) Entgegenhaltungen:
- GB-A- 1 471 599
- US-A- 3 556 838
- US-A- 3 628 986
- US-A- 3 833 343
- US-A- 4 329 168
- US-A- 4 376 139
- US-A1- 2002 178 864

## Beschreibung

Die Erfindung betrifft ein Verfahren zum Behandeln von Eisenschwamm und Eisenschwamm, wobei im Anschluss an die Eisenschwammherstellung der Eisenschwamm gegen Reoxidation und/oder Korrosion mit einem Überzug beschichtet wird.

Um eine Reoxidation des im Direktreduktionsverfahren aus einem Eisenerz hergestellten Eisenschwamm zu verhindern, ist es bekannt, den Eisenschwamm im Anschluss an die Eisenschwammherstellung mit mindestens einem Überzug zu beschichten, vgl. zum Beispiel DE 28 29 924 A1, EP 0 041 490 A1, EP 0 042 236 A1 und GB 2 003 057 A1. Im Wesentlichen befassen sich diese Druckschriften mit einem auf einer Kalkbasis aufgebrachten Überzug auf dem Eisenschwamm. Als weiterer Stand der Technik wird auf die Druckschriften US 4 376 139 A, US 3 556 838 A, US 2002/178864 A1, US 3 628 986 A, US 4 329 168 A, GB 1 471 599 A und US 3 833 343 A verwiesen.

Weitere Verfahren zur Behandlung von Eisenerz beziehungsweise von Eisenschwamm oder anderen Eisenträgern sind aus den Schriften US 4 376 139 A, US 3 556 836 A, US 2002/178864 A1, US 3 628 986 A, US 4 329 168 A, GB 1 471 599 A und US 3 833 343 A bekannt.

Überzüge auf Kalkbasis zeigen zwar gute Ergebnisse im sogenannten RUL-Test (Refractoriness Under Load), benötigen aber nach ihrer Applikation eine vergleichsweise lange Zeitspanne um auszuhärten. Des Weiteren sind die kalkbasierten Überzüge besonders stoßempfindlich und können bei ungünstigen dynamischen Belastungen schnell abbröckeln.

Aufgabe der vorliegenden Erfindung ist es, ein Verfahren zum Behandeln von Eisenschwamm und einen mit einem gegen Reoxidation und/oder Korrosion beschichteten Eisenschwamm anzugeben, welches bzw. mit welchem die vorgenannten Nachteile im Wesentlichen behoben werden können.

Gemäß einer ersten Lehre wird diese Aufgabe gelöst durch ein Verfahren mit den Merkmalen des Anspruchs 1.

Die Erfindung betrifft ein Verfahren zum Behandeln von Eisenschwamm, wobei im Anschluss an die Eisenschwammherstellung der Eisenschwamm gegen Reoxidation und/oder Korrosion mit einem Überzug beschichtet wird, wobei der Eisenschwamm als Kern mit einer Flüssigkeit auf Kohlenstoffbasis in Kontakt gebracht wird, welche sich als Überzug auf dem Kern ausbildet.

Erfindungsgemäß sollte darauf geachtet werden, dass sich im Wesentlichen ein geschlossener Überzug auf dem Kern ausbilden kann, so dass sichergestellt werden kann, dass der Kern im Wesentlichen vollständig von der Flüssigkeit umgeben wird respektive der Überzug den Kern vollständig umhüllt. Dadurch kann gewährleistet werden, dass der Kern (Eisenschwamm), welcher metallisches Eisen umfasst, keinen Kontakt mit der Umgebung hat und somit nicht wieder bzw. nicht schnell reoxidiert.

Die Verwendung eines Überzugs auf Kohlenstoffbasis hat keinen Nachteil beim Einsatz des beschichteten Eisenschwamms weder im strombetriebenen Einschmelzer noch im Hochofen. Ganz im Gegenteil, dadurch kann der Kohlenstoffgehalt sowohl in dem aus dem Eisenschwamm zu erzeugenden Roheisen wie auch der Schlacke erhöht werden, um beispielsweise die nachgelagerten Weiterverarbeitungsstufen des Roheisens wie auch der Schlacke positiv zu begünstigen.

Gemäß einer Ausgestaltung des Verfahrens wird als Kohlenstoffbasis Kohle oder Graphit verwendet, welches vor dem Aufbringen in der Flüssigkeit dispergiert und/oder aufgelöst wird. Beispielsweise kommt eine Kohlenstoffbasis in Partikelform zur Anwendung mit einer Partikelgröße > 0 mm und bis zu 2 mm, insbesondere bis zu 1,5 mm, vorzugsweise bis zu 1 mm, so dass sich diese leicht, beispielsweise durch Rühren in der Flüssigkeit dispergieren und/oder auflösen lassen.

Dabei kann das Aufbringen durch Tränken/Tauchen, Besprühen, Bestreichen oder Übergießen des Eisenschwamms mit der Flüssigkeit erfolgen. Nach dem Aufbringen kann ein Abtropfen, beispielsweise indem der Eisenschwamm über ein Sieb geführt und/oder gehalten wird, der überschüssigen Flüssigkeit ermöglicht werden, so dass die überschüssige Flüssigkeit vom Abtropfen aufgefangen, gesammelt, umgewälzt und wieder dem Prozess zum Aufbringen zugeführt wird, um ressourcenschonend zu wirtschaften. Alternativ kann auch eine Rolliertrommel oder ähnliche Verfahren verwendet werden, bei dem der Eisenschwamm in einer sich drehenden Trommel oder einem drehenden Teller mit dem Überzug versehen wird.

Gemäß einer Ausgestaltung des Verfahrens wird als Flüssigkeit eine wässrige Lösung verwendet. Insbesondere kommt destilliertes Wasser oder vollentsalztes Wasser zur Anwendung. Bei Bedarf kann auch "normales" Wasser, beispielsweise Leitungswasser verwendet werden. Insbesondere können der wässrigen Lösung auch Tenside und/oder Suspensionshilfen beigemischt werden, insbesondere zur Absenkung der Oberflächenspannung und/oder um das Bilden einer vorzugsweisen Suspension zu unterstützen.

Gemäß einer alternativen Ausgestaltung des Verfahrens wird als Flüssigkeit eine wässrige-alkoholische Lösung verwendet. Als Lösungsmittel ist Alkohol besonders gut geeignet, da es u. a. auch hydrophobe, somit wasserunlösliche Stoffe lösen kann. Somit kommen beispielsweise Isopropanol oder Ethanol als Lösungsmittel in Frage. Auch andere hier nicht genannte wässrige-alkoholische Lösungen sind anwendbar.

Des Weiteren kann alternativ als Flüssigkeit auch eine wässrige, organische, insbesondere nicht alkoholische Lösung in Frage kommen, beispielsweise Polyacrylsäure.

Gemäß einer Ausgestaltung des Verfahrens kann nach dem Aufbringen der mit der Flüssigkeit beschichtete Eisenschwamm getrocknet werden, insbesondere aktiv unter Zufuhr von Wärme. Darunter ist zu verstehen, dass entweder der mit der Flüssigkeit beschichtete Eisenschwamm einer Temperatur oberhalb der Umgebungstemperatur bis beispielsweise maximal 150°C, insbesondere maximal 120°C, vorzugsweise maximal 90°C, oder aber der Eisenschwamm vor dem Aufbringen noch eine Temperatur aufweist, welche oberhalb der Umgebungstemperatur bis beispielsweise maximal 150°C, insbesondere maximal 120°C, vorzugsweise maximal 90°C liegen kann, um die flüchtigen Bestandteile schnellstmöglich auszutreiben und eine schnelle Härtung des Überzugs zu erwirken.

Gemäß einer zweiten Lehre wird diese Aufgabe gelöst mit den Merkmalen des Anspruchs 6.

Die Erfindung betrifft des Weiteren ein mit einem gegen Reoxidation und/oder Korrosion beschichteter Eisenschwamm mit einem Kern und einem Überzug, wobei der Eisenschwamm als Kern metallisches Eisen umfasst, wobei der Überzug Kohlenstoff umfasst.

Der Eisenschwamm besitzt nach dem Direktreduktionsverfahren als Hauptbestandteil metallisches Eisen, somit mehr als 70 %, insbesondere mehr als 80 %, vorzugsweise mehr als 90 % im gesamten Gefüge und hängt somit von der Zusammensetzung des ursprünglich eingesetzten Eisenerzes ab. Eisenschwamm mit weniger als 70 % metallischem Eisen im Gefüge kann nicht wirtschaftlich verwertet werden. Weitere Bestandteile können je nach ursprünglicher Zusammensetzung des Eisenerzes Siliziumdioxid (SiO₂) oder auch Quarz genannt, je nach Reduktionsgrad auch Wüstit (FeO), Hämatit (Fe₂O₃), Magnetit (Fe₃O₄) und/oder je nach Zusammensetzung des Reduktionsgases während der Direktreduktion auch Zementit (Fe₃C) sein, so dass die Bestandteile im Gefüge des Eisenschwamms bzw. Kerns bis zu 30 %, insbesondere bis zu 20 %, vorzugsweise bis zu 10 % nebst unvermeidbaren Verunreinigungen enthalten sein können. Unter Verunreinigungen können beispielsweise Spuren von Titanit (CaSiTiO₅), Albit (NaAlSi₃O₈) und/oder Mischkristalle zwischen Diopsid (CaMgSi₂O₆) und Hedenbergit (CaFe²⁺Si₂O₆) verstanden werden

Der Überzug umfasst erfindungsgemäß als Hauptbestandteil Kohlenstoff mit mindestens 90 %, insbesondere mindestens 95 %, vorzugsweise mindestens 98 % in der Zusammensetzung des Überzugs. Weitere Bestandteile können Siliziumdioxid (SiO₂), Glasphase (Si-Fe-Ca-Mg-Al-Na), Kalifeldspat (KAISi₃O₈), Wüstit (FeO), Hämatit (Fe₂O₃) und/oder Magnetit (Fe₃O₄), sein, eines oder mehrere der genannten Bestandteile, so dass die Bestandteile des Überzugs bis zu 10 %, insbesondere bis zu 5 %, vorzugsweise bis zu 2 % nebst unvermeidbaren Verunreinigungen enthalten sein können. Unter Verunreinigungen können beispielsweise die vorgenannten Bestandteile, einzeln oder mehrere der genannten, wenn sie in Spuren beispielsweise kleiner 0,1 % vorhanden sind, verstanden werden. Des Weiteren können auch Kalk (CaCO₃), Magnesiumoxid (MgO) und/oder Alkalien als Verunreinigung vorhanden sein.

Die im vorliegenden Text erwähnten Bestandteile des Stoffgemisches lassen sich mittels Lichtmikroskop, Rasterelektronenmikroskop und Electron Back Scattered Diffraction "EBSD" ermitteln. So können für die Bestimmung der Gefügebestandteile Proben des beschichteten Eisenschwamms entnommen werden, als (Quer-)Schliff präpariert und mit alkoholischer Salpetersäure, die einen Salpetersäureanteil von 3 Vol. % enthält, (in der Fachsprache auch als "Nital" bekannt) oder Natriumdisulfit geätzt. Die jeweiligen Anteile der Gefügebestandteile können dann mittels Licht- oder Rasterelektronenmikroskopie in bekannter Weise mittels Flächenanalyse ermittelt werden.

Gemäß einer Ausgestaltung des beschichteten Eisenschwamms kann der Überzug neben Kohlenstoff auch Siliziumdioxid als Bestandteil umfassen, beispielsweise > 0 % bis maximal 10 %, insbesondere bis maximal 5 %, vorzugsweise bis maximal 2 %.

Erfindungsgemäß ist zwischen Kern und Überzug ein Übergangsbereich ausgebildet, welcher mindestens eines der Bestandteile Siliziumdioxid (SiO₂), Glasphase (Si-Fe-Ca-Mg-Al-Na), Wüstit (FeO), Hämatit (Fe₂O₃) und Magnetit (Fe₃O₄) umfasst.

Der Übergangsbereich lässt sich im Wesentlichen auf den Bereich reduzieren, welcher einen Anteil an metallischem Eisen kleiner 40 %, insbesondere kleiner 30 %, vorzugsweise kleiner 20 % und einen Anteil an Kohlenstoff kleiner 40 %, insbesondere kleiner 30 %, vorzugsweise kleiner 20 % aufweist. Der Rest des Gefüges im Übergangsbereich weist somit eines oder mehrere der genannten Bestandteile nebst Verunreinigungen auf. Die Dicke bzw. radiale Dicke kann variieren und ist daher auf den Umfang betrachtet, im Wesentlichen nicht einheitlich mit konstanter Dicke vorhanden.

Näher erläutert wird die Erfindung anhand der folgenden Ausführungsbeispiele in Verbindung mit der Figur 1. Dabei zeigt die Figur 1 eine Auswertung eines RUL-Tests an vier unterschiedlichen Eisenschwamm-Proben.

Aus einer Direktreduktionsanlage stammend wurde Eisenschwamm in Pelletform mit einer Fraktion 10 bis 12,5 mm bereitgestellt. Es wurden vier unterschiedliche Pellet-Proben zu jeweils einem Kilogramm für die nachfolgende Untersuchung herangezogen. Die ersten Pellet-Proben (1) wurden als unbeschichtete Referenzproben; die zweiten Pellet-Proben (2) wurden mit einem Überzug auf Kalkbasis beschichtet, wobei vor dem Aufbringen eine Mischung aus Kalkmilch Ca(OH)₂ umfassend Hartbranntkalk/Weißfeinkalk/CaO angemischt mit Wasser im Verhältnis 150 - 350 Gramm CaO pro Liter H₂O, erstellt wurde; die dritten Pellet-Proben (3) wurden mit einem Überzug aus Kohlenstoff mit wässriger-alkoholischer Lösung beschichtet, erhältlich als Produkt von James Durran unter der Bezeichnung RSB 5302-01, welches auf einer Mischung aus Kohlenstoffschlichte (Graphit) mit Isopropanol beruht, und letztendlich die vierten Pellet-Proben (4) wurden mit einem Überzug aus Kohlenstoff mit wässriger Lösung beschichtet, erhältlich als Produkt von James Durran unter der Bezeichnung RWB 5802-01, welches auf einer Mischung aus Kohlenstoffschlichte (Graphit) mit destilliertem Wasser beruht.

Die Pellet-Proben (2) - (4) wurden jeweils in eine vorbeschriebene Flüssigkeit getaucht und anschließend auf ein Sieb befördert, auf welchem überschüssige Flüssigkeit abtropfen konnte. Die Pellet-Proben (2) - (4) wurden nicht aktiv mit Wärme beaufschlagt, so dass eine Härtung der Flüssigkeit auf den Eisenschwamm-Pellets natürlich unter Umgebungsbedingungen zu einem Überzug erfolgen konnte. Die Pellet-Proben (3) und (4) waren innerhalb von Minuten trocken. Bei den Pellet-Proben (2) dauerte dieser Vorgang sehr lange (> 24 h). Womöglich hätte eine aktive Zufuhr von Wärme zu einer beschleunigten Trocknung/Härtung führen können. Bei der Trocknung der Pellet-Proben (2) bildeten sich Kontaktflächen bedingt durch Agglomeration einzelner miteinander verbundener beschichteter Pellets und der Überzug aus Kalkmilch bröckelte leicht ab. Dieses Phänomen trat vereinzelt auch bei der Trocknung der Pellet-Proben (3) auf. Des Weiteren wies der Überzug vereinzelt keine Regelmäßigkeit auf. Bei der Verarbeitung der Pellet-Proben (4) traten keine Auffälligkeiten auf. Alle Pellet-Proben (2) - (4) zeigten eine hohe "absorbierende" Eigenschaft auf, so dass der Einsatz der jeweils verwendeten Lösung zur Beschichtung vergleichsweise sehr hoch war. Zumindest die wässrigen Lösungen auf Wasserbasis konnten nachverdünnt werden.

Die vier unterschiedlichen Pellet-Proben (1) - (4) wurden einem sogenannten RUL-Test unterzogen. Als Vorrichtung für diesen Test wurde ein gasdurchströmter Ofen verwendet, bei welchem die Atmosphäre und die Temperatur über die Zeit variiert werden kann. Es wurden die in Tabelle 1 aufgeführten Phasen 1 bis 4 und den entsprechenden Parametern (Temperatur, Heizrate, Gaszusammensetzung und Durchflussmenge mit insgesamt 83 I/min in allen Phasen) durchfahren, so dass im Ergebnis die in Figur 1 dargestellte Auswertung erzielt wurde.

**Tabelle 1**

| Parameter | T von [°C] | bis [°C] | T-Rate [°C/min] | T-Dauer [min] | % CO2 | % CO | N2 [I/min] | CO2 [I/min] | CO [l/min] |
|---|---|---|---|---|---|---|---|---|---|
| Phase 1 | 25 | 625 | 2 | 300 | 0,5 | 0,5 | 50 | 16,5 | 16,5 |
| Phase 2 | 625 | 725 | 1,3 | 77 | 0,46 | 0,54 | 50 | 15,18 | 17,82 |
| Phase 3 | 725 | 815 | 2 | 45 | 0,44 | 0,56 | 50 | 14,52 | 18,48 |
| Phase 4 | 815 | 910 | 2 | 48 | 0,29 | 0,61 | 50 | 12,87 | 20,13 |

Im Temperaturbereich zwischen 25 und 350 °C verhielten sich die Pellet-Proben (1) - (3) nahezu gleich, lediglich die Pellet-Proben (4) erfuhren eine hohe Gewichtsabnahme bis ca. 350 °C. Es war eigentlich zu erwarten, dass auch die Pellet-Proben (2) aufgrund der wässriger Lösung auf Wasserbasis ein vergleichbares Ergebnis wie die Pellet-Proben (4) aufzeigen sollten. Der Grund, dass überraschend keine Gewichtsabnahme bei den Pellet-Proben (2) in dem genannten Temperaturbereich erfolgte, wird durch Bildung von Calciumhydroxid erklärt.

Im Temperaturbereich zwischen 450 und 650 °C zeigen alle Pellet-Proben einen identischen Verlauf und nehmen an Gewicht zu. Durch Bildung von Calciumcarbonat ist die höchste Gewichtszunahme in dem genannten Temperaturbereich bei den Pellet-Proben (2) zu verzeichnen.

Im Temperaturbereich zwischen 600 und 710 °C ist wiederrum eine deutliche Gewichtsabnahme bei allen Pellet-Proben aufgrund einer weiteren Reduktion des Eisenschwamms und somit des Kerns des beschichteten Eisenschwamms zu verzeichnen.

Eine Gewichtszunahme, welche als Indikator für die Reoxidation dient, ist bei den Pellet-Proben (1) und (2) bei ca. 720 °C, bei (4) bei ca. 740 °C und bei (3) erst bei ca. 820 °C zu verzeichnen. Insgesamt zeigen somit die Pellet-Proben (3) und (4) eine höhere Wirkung des Passivierungsschutzes im Vergleich zu den anderen Pellet-Proben (1) und (2) auf, wobei die Reoxidation der Pellet-Proben (3) deutlich verzögert ist.

## Patentansprüche

1. Verfahren zum Behandeln von Eisenschwamm, wobei im Anschluss an die Eisenschwammherstellung der Eisenschwamm gegen Reoxidation und/oder Korrosion mit einem Überzug beschichtet wird, wobei der Eisenschwamm als Kern mit einer Flüssigkeit auf Kohlenstoffbasis in Kontakt gebracht wird, wobei die Flüssigkeit den Kern im Wesentlichen vollständig umgibt und sich als im Wesentlicher geschlossener Überzug auf dem Kern ausbildet, wobei der Überzug als Hauptbestandteil Kohlenstoff mit mindestens 90 % in der Zusammensetzung des Überzugs umfasst und **dadurch gekennzeichnet, dass** zwischen Kern und Überzug ein Übergangsbereich ausgebildet ist, welcher mindestens eines der Bestandteile Siliziumdioxid, Glasphase, Wüstit, Hämatit und Magnetit umfasst, wobei der Übergangsbereich sich auf den Bereich reduzieren lässt, welcher einen Anteil an metallischem Eisen kleiner 40 % und einen Anteil an Kohlenstoff kleiner 40 %.

2. Verfahren nach Anspruch 1, wobei als Kohlenstoffbasis Kohle oder Graphit verwendet wird, welches vor dem Aufbringen in der Flüssigkeit dispergiert und/oder aufgelöst wird.

3. Verfahren nach Anspruch 1 oder 2, wobei als Flüssigkeit eine wässrige Lösung verwendet wird.

4. Verfahren nach Anspruch 1 oder 2, wobei als Flüssigkeit eine wässrige-alkoholische Lösung verwendet wird.

5. Verfahren nach einem der Ansprüche 1 bis 4, wobei nach dem Aufbringen der mit der Flüssigkeit beschichtete Eisenschwamm getrocknet wird, insbesondere aktiv unter Zufuhr von Wärme.

6. Mit einem gegen Reoxidation und/oder Korrosion beschichteter Eisenschwamm mit einem Kern und einem Überzug, wobei der Eisenschwamm als Kern metallisches Eisen umfasst, wobei der Überzug als Hauptbestandteil Kohlenstoff mit mindestens 90 % in der Zusammensetzung des Überzugs umfasst und den Kern vollständig umhüllt und **dadurch gekennzeichnet, dass** zwischen Kern und Überzug ein Übergangsbereich ausgebildet ist, welcher mindestens eines der Bestandteile Siliziumdioxid, Glasphase, Wüstit, Hämatit und Magnetit umfasst, wobei der Übergangsbereich sich auf den Bereich reduzieren lässt, welcher einen Anteil an metallischem Eisen kleiner 40 % und einen Anteil an Kohlenstoff kleiner 40 %.

7. Beschichteter Eisenschwamm nach Anspruch 6, wobei der Überzug Siliziumdioxid umfasst.

## Claims

1. A process for treating sponge iron, wherein following to sponge iron production the sponge iron is coated with a coating against reoxidation and/or corrosion, wherein the sponge iron is brought into contact as a core with a carbon-based liquid, wherein the liquid substantially completely surrounds the core and forms a substantially closed coating on the core, wherein the coating comprises carbon as the main component with at least 90% in the composition of the coating and **characterized in that** a transition region is formed between the core and the coating which comprises at least one of the components silicon dioxide, glass phase, wüstite, hematite and magnetite, wherein the transition region can be reduced to the region which has a proportion of metallic iron of less than 40% and a proportion of carbon of less than 40%.

2. The method according to claim 1, wherein carbon or graphite is used as the carbon base, which is dispersed and/or dissolved in the liquid before application.

3. The method according to claim 1 or 2, wherein an aqueous solution is used as the liquid.

4. The method according to claim 1 or 2, wherein an aqueous-alcoholic solution is used as the liquid.

5. Method according to one of claims 1 to 4, wherein, after application, the iron sponge coated with the liquid is dried, in particular actively with the addition of heat.

6. A sponge iron coated against reoxidation and/or corrosion with a core and a coating, wherein the sponge iron comprises metallic iron as core, wherein the coating comprises carbon as main component with at least 90 % in the composition of the coating and completely envelops the core, **characterized in that** a transition region is formed between the core and the coating, which comprises at least one of the components silicon dioxide, glass phase, wüstite, hematite and magnetite, wherein the transition region can be reduced to the region which has a proportion of metallic iron of less than 40% and a proportion of carbon of less than 40%.

7. The coated sponge iron according to claim 6, wherein the coating comprises silicon dioxide.

## Revendications

1. Procédé de traitement d'éponge de fer, dans lequel, à la suite de la production d'éponge de fer, l'éponge de fer est revêtue d'un revêtement contre la réoxydation et/ou la corrosion, l'éponge de fer étant mise en contact, en tant que noyau, avec un liquide à base de carbone, le liquide entourant sensiblement complètement le noyau et se formant sur le noyau sous forme de revêtement sensiblement fermé, le revêtement comprenant comme composant principal du carbone avec au moins 90 % dans la composition du revêtement et **caractérisé en ce qu'**une zone de transition est formée entre le noyau et le revêtement, laquelle comprend au moins l'un des composants dioxyde de silicium, phase vitreuse, wüstite, hématite et magnétite, la zone de transition pouvant être réduite à la zone qui présente une proportion de fer métallique inférieure à 40 % et une proportion de carbone inférieure à 40 %.

2. Procédé selon la revendication 1, dans lequel on utilise comme base de carbone du charbon ou du graphite, qui est dispersé et/ou dissous dans le liquide avant l'application.

3. Procédé selon la revendication 1 ou 2, dans lequel on utilise comme liquide une solution aqueuse.

4. Procédé selon la revendication 1 ou 2, dans lequel on utilise comme liquide une solution hydro-alcoolique.

5. Procédé selon l'une quelconque des revendications 1 à 4, dans lequel, après l'application, l'éponge de fer revêtue du liquide est séchée, notamment activement par apport de chaleur.

6. Eponge de fer revêtue contre la réoxydation et/ou la corrosion, comprenant un noyau et un revêtement, l'éponge de fer comprenant du fer métallique en tant que noyau, le revêtement comprenant du carbone en tant que composant principal avec au moins 90 % dans la composition du revêtement et enveloppant complètement le noyau, et **caractérisée en ce qu'**une zone de transition est formée entre le noyau et le revêtement, laquelle comprend au moins l'un des composants dioxyde de silicium, phase vitreuse, wüstite, hématite et magnétite, la zone de transition pouvant être réduite à la zone qui présente une proportion de fer métallique inférieure à 40 % et une proportion de carbone inférieure à 40 %.

7. Eponge de fer revêtue selon la revendication 6, dans laquelle le revêtement comprend de dioxyde de silicium.
